# EUROPÄISCHE PATENTSCHRIFT

(11) **EP 1 754 583 B1**
(45) Veröffentlichungstag und Bekanntmachung des Hinweises auf die Patenterteilung: **26.04.2017**
(21) Anmeldenummer: 06016822.6
(22) Anmeldetag: 11.08.2006
(51) Int. Cl.: B27N 3/14

(54) **Holzwerkstoffplatte und Verfahren zu ihrer Herstellung**
Wood based panel and method for the production thereof
Plaque en materiau de bois et procédé de fabrication

(30) Priorität: 17.08.2005 DE 102005038833
(43) Veröffentlichungstag der Anmeldung: 21.02.2007
(73) Patentinhaber: SWISS KRONO Tec AG, 6004 Luzern (CH)
(72) Erfinder:
(74) Vertreter: Rehmann, Thorsten

(56) Entgegenhaltungen:
- WO-A-99/32285
- WO-A1-00/68527
- DE-A1- 1 945 779
- DE-A1- 4 434 876
- FR-A1- 2 312 363
- US-A- 4 058 580
- US-A- 4 241 133
- US-A- 4 355 754
- US-A- 4 364 984

## Beschreibung

Die Erfindung betrifft eine Holzwerkstoffplatte, insbesondere OSB-Platte, die mindestens eine obere Deckschicht, mindestens eine Mittelschicht und mindestens eine untere Deckschicht aufweist, die allesamt aus harzbeleimten Strands bestehen und Verfahren zu ihrer Herstellung bei dem mit Harz beleimte und als mindestens eine untere Deckschicht, als mindestens eine obere Deckschicht und als mindestens eine Mittelschicht bildende Strands separat bereitgestellt werden, die Strands der unteren Deckschicht in einer ersten Orientierung im Wesentlichen längs zur Plattenhauptrichtung abgelegt werden, die Strands der Mittelschicht in einer zweiten Orientierung im Wesentlichen quer zur Plattenhauptrichtung auf die untere Deckschicht abgelegt werden, die Strands der oberen Deckschicht wieder in der ersten Orientierung auf die Mittelschicht abgelegt werden und ein aus unterer Deckschicht, Mittelschicht und oberer Deckschicht bestehender Schichtaufbau unter erhöhtem Druck und unter erhöhter Temperatur verpresst wird.

Aus der DE 44 34 876 A1 ist ein Verfahren zur Herstellung einer beschichten Holzwerkstoffplatte bekannt, bei dem mit harzbeleimte Holzspäne in mehreren Lagen zu einem Spankuchen gestreut werden und die Holzspäne in der ersten Lage und in der letzten Lage im Wesentlichen in einer Ausrichtung angeordnet sind.

Die US 4,058,580 offenbart ein Verfahren zur Herstellung einer verstärkten Holzwerkstoffplatte. Dabei werden mit Bindemittel beschichtete Zellulosepartikel aufgestreut, denen verschiedene verstärkende Fasern, beispielsweise Glasfasern oder Stahldrähte, beigemischt werden. Diese aufgestreuten beleimten Fasern werden anschließend in die gewünschte Form verpresst.

Die WO 99/32285 offenbart eine Holzwerkstoffplatte gemäß dem Oberbegriff des Anspruchs 1 und ein Verfahren zur Herstellung einer Holzwerkstoffplatte gemäß dem Oberbegriff des Anspruchs 6, wobei eine Holzspanplatte aus mehreren Schichten harzbeleimter Strands hergestellt wird. Dabei werden insbesondere innerhalb oder zwischen den einzelnen Schichten aus beleimten Holzspänen aus Naturfasern bestehende Gewebe, Gelege oder Vliese vorgesehen.

Die FR 2 312 363 offenbart ein Verfahren zum kontinuierlichen Herstellen einer Holzwerkstoffplatte, bei dem ein dreilagiger Spankuchen auf eine Papierlage aufgestreut und anschließend kontinuierlich verpresst wird.

Die DE 1 945 779 beschreibt ein faserverstärkte Platte und ein Verfahren zu ihrer endlosen Herstellung. Dabei wird auf eine Holzwerkstoffplatte eine Verstärkungsschicht aus einem Glasfaserwerkstoff oder ähnlichem aufgebracht, der beidseitig in einer Verbindungsschicht eingebettet ist. Bei dem dort beschriebenen Verfahren wird auf die Trägerplatte beidseitig eine Verstärkungs- und eine Verbindungsschicht aufgebracht, und anschließend kontinuierlich unter Druck- und Wärmeeinwirkung verpresst.

Die US 4,364,984 beschreibt eine mehrlagige Holzwerkstoffplatte, die einen Kern aus drei Schichten grober Holzspäne aufweist, die in einem Winkel von 90 Grad zueinander versetzt aufgestreut wurden. Sowohl die Oberseite als auch die Unterseite wird mit einer Schicht aus feinen Holzpartikeln abgedeckt.

Alle Späne und Holzpartikel sind mit einem Klebstoff beschichtet und der so gebildete Schichtaufbau wird anschließend in einer Heißpresse verpresst.

Die WO 00/68527 offenbart eine Schnellbau- und Schaltafel sowie Verfahren zum Zurichten einer solchen und ein Verfahren und eine Vorrichtung zu ihrer Herstellung. Eine derartige Platte kann beispielsweise in Form einer Span- oder OSB-Platte ausgebildet sein, auf die auf die Ober- und Unterseite eine Außenschicht beispielsweise aus einem Mikrofurnier aufgebracht ist.

Die US 4,355,754 offenbart verschiedene Ausführungsformen von Eisenbahnschwellen aus einem Holzwerkstoff, die in dem Bereich, in dem die Schienen aufgelegt werden, gegenüber dem übrigen Bereich verstärkt sind. Eine zweischichtig gestreute Schwelle kann in der Deckschicht Späne aus Hartholz, wie beispielsweise Eiche, und in der übrigen Schicht Späne aus einem weicheren Holz wie beispielsweise Espe, enthalten. Auch kann der Bereich der Schwelle, auf dem die Schienen aufliegen, von der Oberseite bis zur Unterseite durchgängig aus Hartholzspänen bestehen. Dieser Bereich kann zusätzlich auch Verstärkungsfasern, wie beispielsweise Karbon, Glasfaser, Kunststoff oder Metall aufweisen. Die Verstärkungsfasern können in diesem Bereich auch nur in dem oberen Abschnitt der Schwelle vorhanden sein.

Beschichtete Holzwerkstoffplatten werden als Möbelplatten, als Bauelemente, als Schalungsplatten oder als Bodenplatten verwendet. Insbesondere bei begehbaren Schalungsplatten, z.B. im Dachbereich und bei der Bodenplatten ist es für die Sicherheit der Handwerker wichtig, dass die Holzwerkstoffplatten eine rutschsichere Oberfläche aufweisen, damit z.B. ein Dachdecker beim Begehen der Dachschalung nicht ausrutscht.

Bodenplatten werden im gewerblichen Bereich, z.B. im Arbeitsbereich von Holzbearbeitungsmaschinen eingesetzt. Um sicherzustellen, dass Arbeiter beim Bedienen der Maschinen einen festen Stand haben und die Gefahr von Unfällen durch Ausrutschen auszuschließen ist, müssen die Bodenplatten rutschsicher ausgerüstet sein. Häufig müssen Bodenplatten, insbesondere OSB-Platten, die eine glatte Oberfläche aufweisen und nicht rutschsicher sind, dann nachträglich mit einer rutschhemmenden Beschichtung, z.B. aus Sand, versehen werden, um den Anforderungen an Arbeitssicherheit gerecht zu werden.

Darüber hinaus besteht ein zunehmender Bedarf an Holzwerkstoffplatten, die auch bei vergleichsweise geringen Plattenstärken hohe Festigkeitseigenschaften aufweisen und sich für eine Verwendung im Baubereich gut eignen, da sie leichter sind und damit einfacher zu handhaben sind.

Das Schleifen der Deckschichten ist insbesondere bei OSB-Platten nachteilig, die im Außenbereich z.B. als Dachschalungsplatte oder Fassadenpatte eingesetzt werden, weil durch das Schleifen der Oberfläche einerseits die Feuchtigkeitsbeständigkeit verringert wird, da die wasserabweisende Presshaut (Harzverflusschicht) abgeschliffen oder reduziert wird, und andererseits die Biegefestigkeit der Holzwerkstoffplatten abnimmt, weil die Randschichten, die die größte Rohdichte und damit Festigkeit aufweisen, abgeschliffen werden. Zudem ist es problematisch, Beschichtungen, wie zum Beispiel Anstriche, Estriche, Kunststoff- oder Mineralputze auf OSB-Platten aufzubringen, da die Anhaftfähigkeit dieser Beschichtungen auf den OSB-Platten aufgrund der Presshaut vermindert ist.

Von dieser Problemstellung ausgehend ist es Aufgabe der Erfindung gattungsgemäße Holzwerkstoffplatten und das Verfahren zur Herstellung von Holzwerkstoffplatten so zu verbessern, dass sie höhere mechanische Festigkeiten und verbesserte physikalische Werte aufweisen, dass sie direkt mit Anstrich- oder Putzsystemen beschichtet werden können und kostengünstig herstellbar sind.

Zur Problemlösung zeichnet sich eine gattungsgemäße Holzwerkstoffplatte durch die Merkmale des Anspruchs 1 aus.

Dadurch wird die Zugfestigkeit der Decklage verstärkt und die Biegeeigenschaften der Holzwerkstoffplatte verbessert. Vorteilhafterweise können dazu Gewebefasern unterschiedlicher Länge, Dicke und Beschaffenheit in einer Deckschicht eingebracht werden. Durch das Einbringen einer definierten Menge von Gewebefasern kann die Zugfestigkeit der Decklage auf den jeweiligen späteren Verwendungszweck der Holzwerkstoffplatte eingestellt werden.

Vorteilhafterweise weist die die Gewebefasern aufweisende Schicht auf der Oberfläche mindestens eine Gewebelage auf.

Durch das Aufbringen einer Gewebelage, zum Beispiel in Form einer Gewebematte, werden ebenfalls die Biegeeigenschaften einer OSB-Platte erhöht. Zu diesem Zweck wird beim Einsatz der OSB-Platten die Gewebelage auf der der einwirkenden Kraft gegenüberliegenden Seite, der Zugseite, angeordnet. Vorteilhafterweise wird durch das Aufbringen der Gewebematte auch das Quell- und Schwindverhalten einer OSB-Platte bei Holzfeuchteänderungen reduziert.

Wird als Gewebelage eine Glasfaserbahn verwendet, werden die technischen Eigenschaften der Holzwerkstoffplatte, insbesondere der Biege- und E-Modul, die Biegefestigkeit, das Quell- und das Brandverhalten verbessert.

Zudem kann eine OSB-Platte durch die raue Oberfläche der Gewebelage als Trägermaterial für aufzubringende Anstrich-, Estrich- oder Putzsysteme dienen, die direkt aufgebracht werden können.

Durch die Gewebelage wird eine rutschhemmende Oberfläche auf einer OSB-Platte erzeugt, die den Einsatz dieser OSB-Platten in neuen Einsatzgebieten, beispielsweise in der Dachschalung oder im Bühnenbelagsbereich ermöglicht. Für diese Anwendungsbereiche wird die Gewebelage auf der Plattenoberseite angeordnet.

Vorteilhafterweise weist die Gewebelage ein Gewicht von mindestens 50 bis 400 g/m², vorzugsweise 200 g/m² auf, damit eine deutliche Steigerung der Biegefestigkeit, sowie eine Verbesserung des Quell- und Schwindverhaltens einer OSB-Platte realisiert wird.

Um die Haftung der Gewebelage auf der Oberfläche einer OSB-Platte zu gewährleisten, kann die Gewebeeinlage über eine Harzimprägnierung und/oder eine Leimschicht verfügen.

Um die Biegeeigenschaften einer OSB-Platte noch weiter zu verbessern, kann unterhalb der Gewebelage eine Papierlage aufgebracht werden. Vorteilhafterweise weist die Papierlage dazu ein Gewicht von mindestens 50 bis 400 g/m², vorzugsweise 80 bis 100 g/m² auf. Weiterhin kann die Papierlage verschiedene optische Gestaltungen aufweisen und so einen dekorativen Effekt auf der Platte erzeugen, z.B. Signalfarben für begehbare Dachschalungsplatten.

Um die Haftung der Papierlage auf einer OSB-Platte zu verbessern, kann diese über eine Harzimprägnierung und/oder eine Leimschicht verfügen.

Durch die Kombination von Gewebefasern in der oberen Deckschicht und einer Gewebelage auf der Oberfläche der oberen und/oder der unteren Deckschicht werden OSB-Platten geschaffen, die extrem hohe Biegefestigkeitseigenschaften aufweisen, ein noch weiter verbessertes Quell- und Schwindverhalten besitzen und sich gleichzeitig für die Beschichtung mit Anstrich- oder Putzsystem eignen und darüber hinaus als rutschfeste Bodenplatte eingesetzt werden können.

Vorteilhafterweise kann eine OSB-Platte dazu eine Gewebelage mit einem Gewicht von mindestens 50 bis 400 g/m² aufweisen, vorzugsweise 200 g/m².

Damit die Gewebelage auf einer OSB-Platte haftet, kann die Gewebelage über ein Harzimprägnierung und/oder eine Leimschicht verfügen.
Ein Verfahren zur Herstellung einer gattungsgemäßen Holzwerkstoffplatte zeichnet sich durch die Merkmale des Anspruchs 6 aus.

Durch die Zugabe der Gewebefasern zu den Strands nur für die untere oder nur für die obere Deckschicht wird eine homogene Verteilung der Gewebefasern und der Strands über die vorhandenen Streueinrichtungen in der Deckschicht der Platte erreicht. Dies resultiert in einer gleichmäßigen Biegefestigkeit der Holzwerkstoffplatte. Je nachdem, wie hoch der Anteil der Gewebefasern nur in der unteren oder nur in der oberen Deckschicht ist, können die Festigkeitseigenschaften und die Quell- und Schwindeigenschaften der Holzwerkstoffplatte eingestellt werden.
Vorteilhafterweise läuft das Verfahren zur Herstellung einer Holzwerkstoffplatte, insbesondere eine OSB-Platte in einem kontinuierlichen Prozess ab, da so ein gleichmäßiger Auftrag von unterer und/oder oberer Deckschicht auf das Formband erreicht werden kann und eine kontinuierliche Zugabe der Gewebefasern in die Strands erfolgt. Besonders vorteilhaft ist, dass zum Eintrag der Gewebefasern keine zusätzlichen Anlagen oder Anlagenteile bereitgestellt werden müssen und so die Produktionskosten besonders niedrig sind.

Vorteilhafterweise wird vor dem Verpressen mindestens eine Gewebelage auf die die Gewebefasern aufweisende Schicht aufgebracht.

So kann eine noch deutlichere Steigerung der Festigkeitseigenschaften und eine Verbesserung des Quell- und Schwindverhalten einer OSB-Platte erreicht werden. Weiterhin erhält die OSB-Platte so eine rutschfeste Oberfläche, so dass die OSB-Platte z.B. als begehbare Dachbeplankung oder als Bühnenbelag eingesetzt werden kann. Diese OSB-Platten eignen sich für Einsatzgebiete mit besonders hohen Anforderungen, für die herkömmliche OSB-Platten nicht geeignet sind.

Vorteilhafterweise kann vor dem Aufbringen der Gewebelage mindestens eine Papierlage auf die obere Deckschicht und/oder die untere Deckschicht aufgebracht werden, um die Widerstandsfähigkeit einer OSB-Platte vor Aufnahme von Feuchtigkeit sowie die Biegefestigkeit einer OSB-Platte weiter zu verbessern.

Wenn das Verfahren zum Aufbringen der Gewebelage auf die obere Deckschicht und/oder auf die untere Deckschicht kontinuierlich abläuft, können zum einen Kosten für zusätzliche Maschinen gespart werden und zum anderen kann ein gleichmäßiger Auftrag der Gewebelage auf die obere und/oder auf die untere Gewebelage erfolgen.

Vorteilhafterweise verläuft dieses Verfahren kontinuierlich, um sowohl die gleichmäßige Verteilung der Gewebefasern nur in der oberen oder nur in der unteren Deckschicht zu erreichen als auch einen gleichmäßigen Auftrag der Gewebelage auf die obere und/oder die untere Deckschicht kostengünstig zu realisieren.

Mit Hilfe einer Zeichnung soll ein Ausführungsbeispiel der Erfindung nachfolgend näher erläutert werden. Es zeigen:
- Figur 1 -: den Querschnitt eine OSB-Platte mit Gewebe- und Papierlage;
- Figur 2 -: ein Prozessschema zur Herstellung einer Holzwerkstoffplatte;
- Figur 3 -: das Rohdichte-Profil über die Dicke einer Holzwerkstoffplatte.

Figur 1 zeigt eine OSB-Platte 1, bestehend aus einer oberen Deckschicht 2, einer Mittelschicht 3 und einer unteren Deckschicht 4 aus langen, beleimten Spänen. Auf die Oberseite der Deckschicht 2 ist eine Papierlage 7 und eine Gewebelage 5 aufgebracht, um die Festigkeitseigenschaften sowie das Quell- und Schwindverhalten der OSB-Platte 1 zu erhöhen. Gewebe- und Papierlage 5, 7 weisen jeweils eine Leimschicht 6, 8 auf, die das Papier 7 bzw. das Gewebe 5 auf der Deckschicht 2 der OSB-Platte 1 fixiert. Zusätzlich dient die Gewebelage 5 dem Zweck, eine rutschfeste Oberfläche auf der OSB-Platte 1 bereitzustellen. Dadurch lässt sich die OSB-Platte 1 auch in Einsatzbereichen anwenden, in denen sie bisher wegen der glatten Oberfläche nicht eingesetzt werden konnte, beispielsweise als Dachschalungsplatte oder im Bühnenbelagsbereich. Für diese Anwendungsbereiche wird die Gewebelage 5 auf der Oberfläche der oberen Deckschicht 2 angeordnet.

Figur 2 zeigt ein Prozessschema zur Herstellung einer OSB-Platte1. Die Strands werden in herkömmlichen Verfahren auf einem kontinuierlich umlaufenden Formband zu einem Schichtaufbau 9 gestreut, wobei die Strands der beiden Deckschichten 2 und 4 im Wesentlichen längs zur Plattenhauptrichtung x abgelegt werden. In den Streustationen für die äußeren Deckschichten 2 und 4 können die Gewebefasern beigemischt werden. Dies führt zu einer Verstärkung der Zugfestigkeit der Deckschicht 2 oder 4 und wirkt sich daher positiv auf die Biegeeigenschaften der OSB-Platte 1 aus. Vor dem Einlauf des Schichtaufbaus 9 in die Heißpresse wird von einer Rollabwicklung eine Gewebelage 5 mit auf den Schichtaufbau 9 gegeben und mit diesem in der Heißpresse zusammen verpresst. Dabei hat die Gewebelage 5 die Aufgabe, die Biegeeigenschaften der OSB-Platte 1 zu erhöhen. Zu diesem Zweck wird beim Einsatz der OSB-Platte 1 die Gewebelage 5 auf der der einwirkenden Kraft gegenüberliegenden Seite (Zugseite) angeordnet. Zusätzlich reduziert die Gewebelage 5 das Quell- und Schwindverhalten der OSB-Platte 1. Dadurch und durch die raue Oberfläche der Gewebelage 5 kann die OSB-Platte 1 als Trägermaterial für aufzubringende Anstrich-, Estrich- oder Putzsystemen dienen. Die Gewebelage 5 erzeugt zum anderen auch eine rutschhemmende Oberfläche.

Bei der Plattenherstellung werden nur Gewebefasern einer der beiden äußeren Deckschichten 2, 4 beigemischt. Vor dem Einlauf des Schichtaufbaus 9 in die Heißpresse kann eine Gewebelage 5 auf die obere Deckschicht 2 aufgelegt werden.

Figur 3 zeigt den Rohdichteverlauf über die Dicke einer OSB-Platte 1. Im Bereich der äußeren Deckschichten 2 und 4 zeigen sich Rohdichtemaxima, die darauf hinweisen, dass die Festigkeiten der OSB-Platte 1 vor allem in diesen Außenbereichen besonders hoch sind.

### Bezugszeichenliste

- 1: OSB-Platte
- 2: obere Deckschicht
- 3: mittlere Schicht
- 4: untere Deckschicht
- 5: Gewebelage
- 6: Leimschicht
- 7: Papierlage
- 8: Leimschicht
- 9: Schichtaufbau
- x: Plattenlängsrichtung

## Patentansprüche

1. Holzwerkstoffplatte, insbesondere OSB-Platte (1), die mindestens eine obere Deckschicht (2), mindestens eine Mittelschicht (3) und mindestens eine untere Deckschicht (4) aufweist, die allesamt aus harzbeleimten Strands bestehen, **dadurch gekennzeichnet, dass** durch Zugabe von Gewebefasern zu den Strands nur für die obere oder nur für die untere Deckschicht (2, 4), die Holzwerkstoffplatte (1) nur in der oberen Deckschicht (2) oder nur in der unteren Deckschicht (4) eine homogene Verteilung der Gewebefasern und Strands aufweist.

2. Holzwerkstoffplatte, nach Anspruch 1, **dadurch gekennzeichnet, dass** die die Gewebefasern aufweisende Schicht (2,4) auf der Oberfläche mindestens eine Gewebelage (5) aufweist.

3. Holzwerkstoffplatte, nach Anspruch 2, **dadurch gekennzeichnet, dass** die Gewebelage (5) ein Gewicht von mindestens 50 bis 400 g/m², vorzugsweise 200g/m² aufweist.

4. Holzwerkstoffplatte, nach Anspruch 3, **dadurch gekennzeichnet, dass** die Ge-webelage (5) über eine Harzimprägnierung und/oder eine Leimschicht (6) verfügt.

5. Holzwerkstoffplatte nach einem oder mehreren der Ansprüche 2 - 4, **dadurch gekennzeichnet, dass** die Gewebelage (5) eine Glasfaserbahn ist.

6. Verfahren zur Herstellung einer Holzwerkstoffplatte, insbesondere OSB-Platte (1) bei dem
- mit Harz beleimte und
- als mindestens eine untere Deckschicht (4), als mindestens eine obere Deckschicht (2) und als mindestens eine Mittelschicht (3) bildende Strands separat bereitgestellt werden,
- die Strands der unteren Deckschicht (4) in einer ersten Orientierung im Wesentlichen längs zu einer Plattenhauptrichtung (x) abgelegt werden,
- die Strands der Mittelschicht (3) in einer zweiten Orientierung im Wesentlichen quer zur Plattenhauptrichtung (x) auf die untere Deckschicht (4) abgelegt werden,
- die Strands der oberen Deckschicht (2) wieder in der ersten Orientierung (x) auf die Mittelschicht (3) abgelegt werden,
- und ein aus unterer Deckschicht (4), Mittelschicht (3) und oberer Deckschicht (2) bestehender Schichtaufbau (9) unter erhöhtem Druck- und unter erhöhter Temperatur verpresst wird,
**dadurch gekennzeichnet, dass**
- Gewebefasern bereitgestellt werden,
- die Gewebefasern den Strands nur für die untere Deckschicht (4) oder nur für die obere Deckschicht (2) beigegeben werden,
- nur in der unteren Deckschicht (4) oder nur in der oberen Deckschicht (2) eine homogene Verteilung der Gewebefasern und Strands erreicht wird.

7. Verfahren nach Anspruch 6, **dadurch gekennzeichnet, dass** das Verfahren kontinuierlich abläuft.

8. Verfahren nach Anspruch 6 oder 7 **dadurch gekennzeichnet, dass** vor dem Verpressen mindestens eine Gewebelage (5) auf die die Gewebefasern aufweisende Schicht (2, 4) aufgebracht wird.

9. Verfahren nach Anspruch 8, **dadurch gekennzeichnet, dass** vor dem Aufbringen der Gewebelage (5) mindestens eine Papierlage (7) auf die obere Schicht (2, 4) aufgebracht wird.

10. Verfahren nach Anspruch 8 oder 9, **dadurch gekennzeichnet, dass** das Verfahren kontinuierlich abläuft.

## Claims

1. Wood-based panel, in particular OSB panel (1), which has at least one upper outer layer (2), at least one middle layer (3) and at least one lower outer layer (4), which all consist of resin-glued strands, **characterized in that**, by adding textile fibres to the strands only for the upper outer layer (2) or only for the lower outer layer (4), the wood-based panel (1) has a homogeneous distribution of the fabric fibres and strands only in the upper outer layer (2) or only in the lower outer layer (4).

2. Wood-based panel according to Claim 1, **characterized in that** the layer (2, 4) comprising the fabric fibres has at least one fabric ply (5) on the surface.

3. Wood-based panel according to Claim 2, **characterized in that** the fabric ply (5) has a weight of at least 50 to 400 g/m², preferably 200 g/m².

4. Wood-based panel according to Claim 3, **characterized in that** the fabric ply (5) comprises a resin impregnation and/or a glue layer (6).

5. Wood-based panel according to one or more of Claims 2-4, **characterized in that** the fabric ply (5) is a glass fibre web.

6. Method for producing a wood-based panel, in particular an OSB panel (1), in which
- strands glued with resin and
- forming at least one lower outer layer (4), at least one upper outer layer (2) and at least one middle layer (3) are separately provided,
- the strands of the lower outer layer (4) are laid down in a first orientation substantially longitudinally in relation to the main panel direction (x),
- the strands of the middle layer (3) are laid down onto the lower outer layer (4) in a second orientation substantially transversely in relation to the main panel direction (x),
- the strands of the upper outer layer (2) are laid down onto the middle layer (3), again in the first orientation (x),
- and a laminate (9) consisting of the lower outer layer (4), the middle layer (3) and the upper outer layer (2) is pressed under elevated pressure and elevated temperature,
**characterized in that**
- fabric fibres are provided,
- the fabric fibres are added to the strands only for the lower outer layer (4) or only for the upper outer layer (2),
- a homogeneous distribution of the fabric fibres and strands is achieved only in the lower outer layer (4) or only in the upper outer layer (2).

7. Method according to Claim 6, **characterized in that** the method proceeds continuously.

8. Method according to Claim 6 or 7, **characterized in that**, before the pressing, at least one fabric ply (5) is applied to the layer (2, 4) comprising the fabric fibres.

9. Method according to Claim 8, **characterized in that**, before the application of the fabric ply (5), at least one paper ply (7) is applied to the upper layer (2, 4).

10. Method according to Claim 8 or 9, **characterized in that** the method proceeds continuously.

## Revendications

1. Panneau en matériau à base de bois, en particulier panneau OSB (1), comprenant au moins une couche de couverture supérieure (2), au moins une couche médiane (3) et au moins une couche de couverture inférieure (4), qui sont toutes constituées par des bandes collées à la résine, **caractérisé en ce que** par addition de fibres de tissu aux bandes uniquement pour la couche de couverture supérieure ou uniquement pour la couche de couverture inférieure (2, 4), le panneau en matériau à base de bois présente une répartition homogène des fibres de tissu et des bandes uniquement dans la couche de couverture supérieure (2) ou uniquement dans la couche de couverture inférieure (4).

2. Panneau en matériau à base de bois selon la revendication 1, **caractérisé en ce que** la couche (2, 4) présentant les fibres de tissu comprend sur la surface au moins une couche de tissu (5).

3. Panneau en matériau à base de bois selon la revendication 2, **caractérisé en ce que** la couche de tissu (5) présente un poids d'au moins 50 à 400 g/m², de préférence 200 g/m².

4. Panneau en matériau à base de bois selon la revendication 3, **caractérisé en ce que** la couche de tissu (5) dispose d'une imprégnation de résine et/ou d'une couche de colle (6).

5. Panneau en matériau à base de bois selon l'une ou plusieurs des revendications 2 à 4, **caractérisé en ce que** la couche de tissu (5) est une nappe en fibres de verre.

6. Procédé de production d'un panneau en matériau à base de bois, en particulier panneau OSB (1), dans lequel
- on prépare séparément des bandes encollées de résine et
- formant au moins une couche de couverture inférieure (4), au moins une couche de couverture supérieure (2) et au moins une couche médiane (3),
- on pose les bandes de la couche de couverture inférieure (4) en une première orientation sensiblement le long d'une direction principale du panneau (x),
- on pose les bandes de la couche médiane (3) en une seconde orientation sensiblement transversale à la direction principale du panneau (x) sur la couche de couverture inférieure (4),
- on pose les bandes de la couche de couverture supérieure (2) de nouveau en la première orientation (x) sur la couche médiane (3),
- et on comprime une structure de couches (9), constituée de la couche de couverture inférieure (4), de la couche médiane (3) et de la couche de couverture supérieure (2), sous une pression accrue et à une température accrue,
**caractérisé en ce que**
- on fournit des fibres de tissu,
- on ajoute les fibres de tissu aux bandes uniquement pour la couche de couverture inférieure (4) ou uniquement pour la couche de couverture supérieure (2),
- on atteint une répartition homogène des fibres de tissu et des bandes uniquement dans la couche de couverture inférieure (4) ou uniquement dans la couche de couverture supérieure (2).

7. Procédé selon la revendication 6, **caractérisé en ce que** le procédé se déroule en continu.

8. Procédé selon la revendication 6 ou 7, **caractérisé en ce qu'**avant la compression, on applique au moins une couche de tissu (5) sur la couche (2, 4) présentant les fibres de tissu.

9. Procédé selon la revendication 8, **caractérisé en ce qu'**avant d'appliquer la couche de tissu (5), on applique au moins une couche de papier (7) sur la couche supérieure (2, 4).

10. Procédé selon la revendication 8 ou 9, **caractérisé en ce que** le procédé se déroule en continu.
